# EUROPÄISCHE PATENTSCHRIFT

(11) **EP 0 814 185 B1**
(45) Veröffentlichungstag und Bekanntmachung des Hinweises auf die Patenterteilung: **21.03.2001**
(21) Anmeldenummer: 97109828.0
(22) Anmeldetag: 17.06.1997
(51) Int. Cl.: D02J 3/16

(54) **Verfahren und Vorrichtung zur Vorbehandlung eines an seiner Oberfläche feine Härchen aufweisenden Teppichgarns**
Method and device for pretreating a carpet yarn with fine surface hairs
Procédé et dispositif de prétraitement d'un fil pour tapis avec poils fins de surface

(30) Priorität: 21.06.1996 DE 19624910
(43) Veröffentlichungstag der Anmeldung: 29.12.1997
(73) Patentinhaber: Küsters Zittauer Maschinenfabrik GmbH, 02763 Zittau (DE)
(72) Erfinder: Greif, Steffen, 02794 Spitzkunnersdorf (DE); Grüber, Heinz, 41918 Tönisvorst (DE); Pfeiffer, Peter, 02785 Olbersdorf (DE); Lison, Ingo, 02782 Seifhennersdorf (DE); Wussing, Arne, 02797 Lückendorf (DE)
(74) Vertreter: Palgen, Peter, Dipl.-Phys. Dr.

(56) Entgegenhaltungen:
- EP-A- 0 273 222
- DE-A- 2 131 872
- "Höhere Qualität durch das Sengen von Garnen" MELLIAND TEXTILBERICHTE, Bd. 71, Nr. 2, Februar 1990, Seiten 96-99, XP000125533 HEIDELBERG DE
- M. PETER & H.K. ROUETTE: "Grundlagen der Textilveredlung" 1989 , DEUTSCHER FACHVERLAG , FRANKFURT AM MAIN XP002099230 * Seite 399 - Seite 401; Abbildung 7.4 *

## Beschreibung

Zur Herstellung getufteter, gewebter, oder gewirkter Teppiche werden außer natürlichen Fasern in größeren Mengen Spinnfasergarne (Spungarne) aus Polyamidfasern (PA6, Perlon; PA6.6 Nylon) aus Polypropylen, aus Polyester oder anderen Chemiefasern sowie aus Mischungen derartiger Fasern eingesetzt. Die Spinnfaser-Teppichgarne werden aus Stapelfasern, d.h. aus Fasern begrenzter Länge gesponnen.

Spinnfasergarne haben unter anderem den Vorteil, daß sie sich gut und gleichmäßig anfärben lassen und die daraus hergestellten und gefärbten Teppiche ein gleichmäßiges ruhiges Warenbild aufweisen. Von großem Nachteil ist jedoch, daß diese Teppichgarne, ob sie nun aus natürlichen Fasern oder aus synthetischen Fasern bestehen, eine starke Haarigkeit aufweisen, d.h. daß die Enden der das Garn bildenden Einzelfasern nicht in das Garn eingebunden sind, sondern von dem Garn abstehen, so daß sie bei einem mechanischen Angriff von dem Garn abgetrennt oder aus dem Garn herausgezogen werden können: derartige Spinnfasergarne neigen stark zum Flusen.

Dies führt zu starken Flusenablagerungen in den diese Garne verarbeitenden Maschinen und Anlagen, die entsprechend gereinigt werden müssen, was mit einem erhöhten maschinentechnischen Aufwand (Filtersysteme, Bürsten, Saugen) einhergeht, wenn es kontinuierlich geschehen soll, oder aber kostenträchtige Anlagenstillstände bedingt.

Ein derartiger Flusenanfall und Faserabtrag tritt nicht nur bei der Herstellung und Ausrüstung derartiger Teppiche auf, sondern auch noch während deren Nutzung, besonders in der Anfangsphase.

Diese Probleme bei den Spinnfaser-Teppichgarnen haben in den letzten Jahren dazu geführt, daß sich der weltweite Marktanteil der Spinnfaser-Teppichgarne trotz ihrer wirtschaftlichen und färberischen Vorteile jährlich um einige Prozent verringert und in Richtung verstärkter Anwendung der Filamentgarne verschiebt, die die Alternative zu den Spinnfaser-Teppichgarnen darstellen und nicht aus einzelnen dünnen Stapelfasern gesponnen sind, sondern aus einzelnen, jeweils in sich kompakten aus feinen Düsen extrudierten endlosen Kunststoffasern bestehen, von denen mehrere zu dem zu verarbeitenden Garn zusammengedreht werden. Gegebenenfalls werden mehrere solcher Garnstränge zu einem dickeren Teppichgarn verzwirnt.

Die Verschiebung zu den Filamentgarnen hin ist erfolgt, obwohl die Filamentgarne Nachteile gegenüber den Spinnfasergarnen haben. Sie weisen aufgrund ihres Aufbaus zwar nicht das beschriebene Flusenproblem auf, lassen sich aber schlechter anfärben und haben auch nicht so gute mechanische Eigenschaften. Sie besitzen z.B. ein schlechteres "Rücksprungvermögen" bei zeitlich unterbrochener Belastung. Aus den Filamentgarnen hergestellte und gefärbte Teppiche haben ein nicht egales, unruhiges, oftmals streifiges Warenbild. Mechanische Belastungen wie z.B. Trittspuren oder Druckstellen von hingestellten Gegenständen oder Möbelfüßen sind nach Aufhören der Druckeinwirkung lange Zeit weiter sichtbar.

Diese Umstände waren der Anlaß, daß es seit Jahrzehnten unterschiedlichste Bemühungen zur Förderung der Spinnfasergarne gibt, die darauf abzielen, die Haarigkeit und damit den Flusenanfall zu verringern. So wurden z.B. Fasermischungen hergestellt, bei denen in die Grundfasern andere Fasern mit niedrigerem Schmelzpunkt eingeblendet wurden, um anschließend mittels einer thermischen Behandlung die abstehenden feinen Einzelhärchen an das Garn zu binden.

Auch wurde bereits versucht, durch verschiedene chemische Applikationen die zur Flusenbildung führenden, nicht fest im Garn eingebundenen Einzelhärchen an das Garn gewissermaßen anzukleben.

Alle bisher probierten Verfahren führten nicht zum gewünschten Erfolg, nämlich der Herstellung eines wirtschaftlich herstellbaren, brauchbaren Saubergarns aus gesponnenen Stapelfasern.

Der Erfindung liegt die Aufgabe zugrunde, ein haariges Teppichgarn so vorzubehandeln, daß ohne hohen Aufwand und ohne nachteiligen Einfluß auf die mechanischen Garneigenschaften und das färberische Verhalten der Flusenanfall verringert werden kann.

Diese Aufgabe wird durch die in Anspruch 1 wiedergegebene Erfindung gelöst.

Überraschend hat sich herausgestellt, daß durch die Temperaturbehandlung die vom Teppichgarn abstehenden Einzelhärchen, soweit es sich um synthetische Garne handelt, nahezu rückstandsfrei verschwinden, indem sie verdampfen oder sublimieren, und zwar in einer Weise, daß das Garn selbst keine thermische Faserschädigung erfährt. Bei Naturfasern verbrennen die abstehenden Einzelhärchen. Es entsteht auf diese Weise ein Saubergarn, welches eine von abstehenden Härchen nahezu vollkommen befreite Oberfläche aufweist. Es versteht sich, daß das Verfahren einer genauen Steuerung unter Berücksichtigung der Arbeitsgeschwindigkeit, der an der Garnoberfläche einwirkenden Temperatur und des Garnmaterials bedarf. Der Ausdruck "an seiner Oberfläche während einer kurzen Einwirkungsdauer" soll in diesem Zusammenhang bedeuten, daß ein starkes Temperaturgefälle bezüglich des Garns von außen nach innen erzeugt werden soll, so daß eine außen wirkende hohe Temperatur auf die aus der Oberfläche hervorstehenden Härchen schon einwirkt, das innere Volumen des Garnstrangs jedoch während der kurzen Einwirkungszeit noch keine wesentliche Temperaturerhöhung erfährt und unverändert bleibt.

Das Spinnfaser-Teppichgarn wird also so rasch durch eine Behandlungszone hoher Temperatur hindurchgeführt, daß zwar die abstehenden Härchen wegen ihres geringen Durchmessers und ihrer geringen Wärmekapazität praktisch augenblicklich auf eine hohe Temperatur kommen und verbrennen, verdampfen oder sublimieren, das innere Volumen des Garns wegen der schlechten Wärmeleitfähigkeit des Materials aber keine Zeit hat, sich wesentlich aufzuheizen.

Als "charakteristische Temperaturen" sollen Werte wie Glaspunkt, Schmelzpunkt und Zündtemperatur verstanden werden. Die sehr hohen Temperaturen sollen deutlich, z.B. mindestens 500°C, über diesen Temperaturen liegen, damit in den kurzen Einwirkungszeiten die Härchen schon durchgreifend entfernt und ausreichende Arbeitsgeschwindigkeiten möglich werden, wobei gleichzeitig die Wärme noch nicht wesentlich in das Innere des Teppichgarns eindringt und somit Faserschädigungen verhindert werden.

Es kann das Teppichgarn über die erwähnte Steuerung auch in anderer Hinsicht vielfältig gezielt und reproduzierbar beeinflußt werden. So kann außer dem Grad der Sauberkeit auch die Oberflächenhärte bzw. die Biegesteifigkeit des Teppichgarns in je nach Anwendungsfall erwünschter Weise vergrößert werden. Dadurch kann der Griff bzw. die Trittelastizität der aus solchen Teppichgarnen hergestellten Teppiche beeinflußt werden.

Ein wichtiger Punkt ist auch die Beobachtung, daß sich die der thermischen Behandlung unterworfenen Spinnfaser-Teppichgarne besser anfärben lassen und ein gleichmäßigeres ruhigeres Warenbild entsteht.

Ein weiterer Vorteil des erfindungsgemäßen Verfahrens ergibt sich bei der Verwendung der so behandelten Fasern zur Herstellung von zu bedruckenden Teppichen. Die bisher eingesetzten haarigen und flusenbehafteten Spinnfaser-Teppichgarne hatten den Nachteil, daß daraus hergestellte Teppiche sich nur sehr schlecht bzw. überhaupt nicht bedrucken ließen. Die Haarigkeit und der Flusenanfall führten zu einem sehr schnellen Verstopfen der Druckschablonen, und zum anderen kann auf derartigen Teppichen kein kantenscharfes ruhiges Druckbild erzeugt werden.

Große Nachteile bestehen bei der Verarbeitung von nicht sauberen Garnen sowohl im Pol- als auch im Rückenbereich auch beim Weben von Teppichen. Der starke Flusenanfall erfordert häufige Reinigungen und führt zu entsprechenden Stillständen der Webmaschinen und bedingt aufwendige Absaug- und Reinigungsvorrichtungen. Bei einer Reinigung der Garne durch eine erfindungsgemäße thermische Behandlung entfallen diese Probleme weitgehenst.

Schließlich wurde bei Versuchen beobachtet, daß es mit der erfindungsgemäßen thermischen Behandlung gelingt, zur Fixierung der mechanisch erzeugten Verdrehung der Einzelfasern zu einem Teppichgarn beizutragen. Zum Bauschen von Teppichgarnen und zur Fixierung der Garndrehung (Bulking and Heat-Setting) werden spezielle Maschinen und Verfahren eingesetzt, bei denen das Teppichgarn der Einwirkung von überhitztem Dampf oder von Sattdampf unter Überdruck ausgesetzt wird und die einen aufwendigen Anlagenteil darstellen. Der Aufwand bei den Fixieraggregaten kann nach den bisherigen Erkenntnissen bei Einfügung der erfindungsgemäßen thermischen Behandlung in den Garnherstellungsprozeß verringert werden. Dies führt zu Kostenreduzierungen bei der Garnherstellung.

Das thermische Behandlungsverfahren gemäß der Erfindung kann in bestehende Anlagen problemlos integriert werden. Die Stelle, an der die Behandlung innerhalb der Anlage vorgenommen wird, ist weitgehend wählbar. Wenn ein Anlagenteil für das Heatsetting vorhanden ist, kann die Behandlung zwar prinzipiell nach der Fixierung und vor dem Aufwickelvorgang vorgenommen werden, doch ist eine Durchführung der thermischen Behandlung zwischen dem Spulengatter und der Heat-Setting-Anlage bevorzugt. Auch kann die Temperaturbehandlung als vollkommen separater Arbeitsgang eingesetzt werden.

Die Behandlung kann gemäß Anspruch 2 insbesondere so erfolgen, daß eine flächige Teppichgarnschar durch mindestens eine längliche schmale, sich quer zu der Teppichgarnschar erstreckende Zone mit der hohen Temperatur hindurchbewegt wird.

Um die Gleichmäßigkeit der Temperatureinwirkung zu fördern, kann diese gemäß Anspruch 3 von beiden Seiten der flächigen Teppichgarnschar erfolgen.

Der Ausdruck "quer" soll eine Anordnung senkrecht zu der Teppichgarnschar als auch eine Schräganordnung umfassen, mittels derer gewünschtenfalls die Ausdehnung der Einwirkungszone in Bewegungssrichtung der Teppichgarnfäden vergrößert werden kann, ohne an der Behandlungseinrichtung Justierungen vornehmen zu müssen.

Eine andere Möglichkeit ist gemäß Anspruch 4, die einzelnen Teppichgarnfäden durch eine sie umschließende Wärmequelle beliebiger Form, z.B. eine Düse oder einen Ringbrenner hindurchzuführen.

Für die Erfindung kommt in erster Linie ein Spinnfaser-Teppichgarn aus vollsynthetischem Material wie Polyamid, Polypropylen, Polyester oder dergleichen in Betracht (Anspruch 5).

Die in dem sehr hohen Temperaturbereich der erfindungsgemäßen Behandlung in Betracht kommende Einwirkungszeit auf eine bestimmte Stelle des Teppichgarnfadens sollte 3 bis 50 Millisekunden betragen (Anspruch 6).

Hierbei wird das Teppichgarn in seinem Inneren noch nicht wesentlich von der Temperatursteigerung erfaßt und werden dennoch außerdem erhebliche Vorschubgeschwindigkeiten des Teppichgarns von 300 - 800 m pro Minute ermöglicht (Anspruch 7).

Die bevorzugte Ausführungsform der Schaffung einer begrenzten Zone mit hoher Temperatur, durch die das Teppichgarn hindurchgeleitet wird, ist eine Sengvorrichtung (Anspruch 8), bei der die hohe Temperatur also durch verbrennende Gase erzeugt wird.

Dazu eignen sich für den Einsatzfall der Teppichgarnbehandlung angepaßte Hochleistungsengbrenner mit einer scharfen, schmalen, energiereichen und sehr heißen Flamme, wie sie in ähnlichem Aufbau auch in Sengmaschinen für textile Flächengebilde Anwendung finden. Die Flammgase weisen die "sehr hohen Temperaturen" auf. Es können viele, oder wie beim Heatsetting üblich wegen der besseren Handhabbarkeit nur vier oder sechs Einzelfäden in einer ebenen Garnschar gleichzeitig nebeneinander bearbeitet werden.

Obwohl das Sengen für den Bereich der textilen Flächengebilde seit Jahrzehnten bekannt ist (und ständig weiterentwickelt wurde (DE-PS 500 153; DE-OS 20 23 782; EP-A1 274 649) und in speziellen Fällen auch schon für Garne, insbesondere Nähgarne (M. Peter und H.K. Rouette "Grundlagen der Textilveredlung". 13. Auflage (1989) Deutscher Fachverlag, Frankfurt am Main, Seite 400) und für die Kettfäden von Geweben (EP 273 222 A1) vorgenommen wurde, ist die thermische Behandlung von haarigen Spinnfaser-Teppichgarnen aus synthetischem Material bisher nie in Betracht gezogen worden. Die Fachwelt mußte mit den dargestellten Problemen der Haarigkeit und des Flusenanfalls "leben" und versuchte - erfolglos - sie mit anderen Methoden zu vermindern.

Gemäß Anspruch 9 kann das Spinnfaser-Teppichgarn jedoch auch auf andere Weise der kurzzeitigen Einwirkung einer hohen Temperatur ausgesetzt werden, z.B. mittels eines Lasers.

Um die Einwirkung der hohen Temperatur noch mehr auf abstehenden Härchen zu konzentrieren bzw. um das Hauptvolumen des Teppichgarns vor unzuträglicher Aufheizung zu schützen, kann das Teppichgarn vor der Temperaturbehandlung befeuchtet werden (Anspruch 10). Hierzu stehen im Stand der Technik geeignete Methoden zur Verfügung, z.B. Aufsprühen von vernebelter Feuchtigkeit, Kondensation von Dampf oder dergleichen.

Es empfiehlt sich, das Teppichgarn nach der Temperaturbehandlung, d.h. wenn es den Sengbrenner verlassen aber noch eine erhöhte Temperatur hat, durch Aufblasen eines fluiden Mediums zu kühlen, um das behandelte Teppichgarn rasch und problemlos weiterverarbeiten zu können (Anspruch 11).

Als besonders wirksam hat sich hierfür ein Luft-Wasser-Gemisch erwiesen (Anspruch 12).

Sollte noch Feuchtigkeit auf dem Teppichgarn verblieben sein, so kann diese gemäß Anspruch 13 durch eine Trocknung entfernt werden.

Wie bereits angesprochen, besteht ein wichtiger Aspekt bei der Erfindung darin, daß durch die Temperaturbehandlung nicht nur das Flusenproblem bei der Herstellung und Ausrüstung der Teppiche und auch zumindest in der Anfangsphase der Nutzung behoben wird, sondern daß diese Wirkung mit weiteren vorteilhaften Effekten einhergeht, nämlich einerseits mit dem Effekt einer Unterstützung der Fixierung der Garndrehung, der die mechanischen Eigenschaften des Garns wie Bausch und Trittelastizität verbessert und möglicherweise in bestimmten Fällen die sonst dafür eigens vorgesehenen Fixieraggregate unter Umständen zumindest teilweise einzusparen gestattet - und andererseits mit einer Verbesserung der Anfärbbarkeit des Spinnfaser-Teppichgarns, so daß die Farbausbeute höher wird. Auf diese Weise kommen Einsparungen zustande, die schon für sich allein den erfindungsgemäßen Behandlungsgang rechtfertigen und die Behandlungseinrichtung binnen kurzem amortisieren.

Ungeachtet der möglichen Mitwirkung des erfindungsgemäßen Vorbehandlungsverfahrens für sich allein bei der Fixierung des Teppichgarns besteht ein wichtiger Gedanke in der Kombination der Temperaturbehandlung mit der Garnfixierung nach dem sogenannten Heat-Setting-Verfahren gemäß den Ansprüchen 14 und 15. Wie die Versuche gezeigt haben, liefert diese Kombination, wobei die Durchführung der Temperaturbehandlung vor dem Heat-Setting-Prozeß bevorzugt ist, ein Teppichgarn mit sowohl bei der Verarbeitung zum Teppich als auch bei der Ausrüstung des fertigen Teppichs als auch beim Gebrauch des Teppichs verbesserten Eigenschaften.

Die Erfindung verkörpert sich auch in der Verwendung des Verfahrens des Garnsengens zur Vorbehandlung von Spinnfaser-Teppichgarnen vor deren Verarbeitung zu einem Teppich (Anspruch 16).

Eine Vorrichtung zur Durchführung des Verfahrens, bei welcher die Temperaturbehandlung durch Sengen vollzogen wird, ist Gegenstand des Anspruchs 17.

Der wesentliche Aspekt hierbei ist, daß die Garnfäden in einer in Förderrichtung ausgedehnten Zone, dem Sengkanal, in Kontakt mit den Brennerflammen bzw. den heißen Brennergasen sind, wodurch ein Abflammprozeß möglich wird, der den Grundfaden nur wenig belastet und sich vorwiegend auf die vorstehenden Härchen konztentriert.

Gemäß Anspruch 18 sollte die Länge dieser Zone in Bewegungsrichtung des Teppichgarns eine Ausdehnung von höchsens zehn Zentimetern aufweisen, um die richtige Balance zwischen ausreichender Sengwirkung und Produktionsgeschwindigkeit zu erzielen.

Der Ausdruck "auf den Garnfaden einwirken" soll großzügig ausgelegt werden. Es fällt darunter eine tatsächlich parallele Ausrichtung (Anspruch 19), aber auch eine Ausrichtung unter einem spitzen Winkel (Anspruch 20), der 20° bis 60° betragen kann (Anspruch 21). Eine Ausrichtung im Gleichlauf zur Förderrichtung ist bevorzugt (Anspruch 22). Dies bedeutet im Zusammenhang mit den Merkmalen der Ansprüche 19 bis 21, daß die Richtung der Brennerstrahlen mindestens eine Komponente in Förderrichtung aufweist, so daß in diesem Umfang eine Art tangentialen Abflammens parallel zur Förderrichtung zustande kommt. Eine Ausrichtung im Gegenlauf ist jedoch nicht ausgeschlossen (Anspruch 23).

Die Fördergeschwindigkeit der Teppichgarnfäden durch die Zone der sehr hohen Temperaturen ist erheblich und kann 300 bis 800 m/min betragen, wie es in Anspruch 24 angegeben ist.

Bei der bevorzugten Ausführungsform der Erfindung wird nicht ein einzelner Teppichgarnfaden behandelt, sondern eine Schar von mehreren Teppichgarnfäden. Hierfür ist eine Ausbildung des Sengkanals gemäß Anspruch 25 zweckmäßig, wobei die Höhe des Sengkanals senkrecht zur Symmetrieebene 8 bis 20 mm (Anspruch 26) und die Länge des Sengkanals vom Auftreffpunkt der Gasgemischstrahlen bis zum in Förderrichtung gelegenen Ende des Sengkanals 100 bis 300 mm betragen können (Anspruch 27).

Um die aus den Brennerdüsen austretenden Gasgemischstrahlen kräftig zu durchmischen, empfehlen sich turbulenzerzeugende Nuten gemäß Anspruch 28, die die Gleichmäßigkeit der Gasverteilung insbesondere quer zur Förderrichtung verbessern.

Die Brennerdüsen weisen zweckmäßig Durchlässe geringen Durchmessers auf, damit sich genügend hohe Geschwindigkeiten der Gasgemischstrahlen ergeben. Als "Durchlässe" sollen sowohl Bohrungen als auch schmale Schlitze verstanden werden, wobei der "Durchmesser" der Schlitze ihre Querabmessung sein soll. Die Durchlässe sind auf einer geraden Linie angeordnet, wobei im Fall der Schlitze diese mit ihrer Längsrichtung parallel zu der Linie gelegen sind. Die Durchlässe finden sich vorteilhaft in einer der Breite der Garnschar entsprechenden Breite (Anspruch 29).

Die Ausgestaltung nach Anspruch 30 dient dazu, den Eintritt von Falschluft am Eingang des Sengkanals zu minimieren. Diese unter Umständen von den rasch laufenden Garnfäden mitgerissene Falschluft kann den Verbrennungsvorgang verungleichmäßigen, auf den das stöchiometrisch zusammengesetzte Gasgemisch abgestellt ist.

Aus baulichen und handhabungsmäßigen Gründen empfiehlt es sich, daß der Sengbrenner in der Symmetrieebene geteilt (Anspruch 31), insbesondere um eine parallel zur Förderrichtung außerhalb des Sengbrenners verlaufende Achse aufklappbar ist der die beiden Hälften senkrecht zu der Symmetrieebene voneinander entfernbar sind (Anspruch 32).

Auf diese Weise kann der Sengbrenner geöffnet und seitlich neben der Garnschar in Betrieb gesetzt werden. Dies ist zweckmäßig, um ein gleichmäßiges Sengergebnis vom Beginn des Garnlaufes zu erzielen, und größere Anlaufverluste des Garns zu vermeiden. Der Sengbrenner wird in geschlossenem Zustand ohne Garn vorgeheizt. Nach Erreichen der Betriebstemperatur wird der Garnlauf gestartet und der Sengbrenner im Betrieb befindlich mit der laufenden Garnschar zusammengebracht. Dabei kann der Sengbrenner in die Garnschar oder aber die Garnschar in den Sengbrenner geführt werden. Es ist jedoch prinzipiell auch möglich, den Sengbrenner mit der im Sengkanal befindlichen Garnschar bei Start des Garnlaufes zu zünden.

Bei einem Stop des Garnlaufes ist in jedem Fall der Sengbrenner zu öffnen und die Garnschar aus der heißen Zone zu führen.

Die Teilung des Sengbrenners erlaubt auch die Ausbildung nach den Ansprüchen 33 und 34, die baulich einfach ist und im Betrieb eine zu große Aufheizung der äußeren Brennerteile verhindert.

Für den Betrieb des Brenners ist eine Drucksteuerung nach Anspruch 35 ratsam, die ein Zurückweichen der Flammfront in die Brennerdüsen hinein verhindert. Über den Druck des Brenngasgemisches im Sengbrenner können auch die Leistung des Sengbrenners und damit die Temperatur bzw. die Sengintensität eingestellt oder geregelt werden.

Häufig wird es notwendig sein, das Teppichgarn nach dem Verlassen des Sengbrenners zu kühlen, was in der in den Ansprüchen 36 bis 39 wiedergegebenen Weise geschehen kann.

Auch für die apparative Seite ist die Kombination mit einer Teppichgarnfixieranlage (Heatsetting-Anlage) nach den Ansprüchen 40 und 41 eine wichtige Ausgestaltung der Erfindung.

In der Zeichnung ist ein Ausführungsbeispiel der Vorrichtung schematisch angedeutet;
Fig. 1 zeigt einen Längsschnitt durch den Sengbrenner;
Fig. 2 zeigt einen Querschnitt nach der Linie II-II in Fig. 1;
Fig. 3 zeigt einen Längsschnitt durch einen Sengbrenner mit nachgeschalteten Luftdüsen;
Fig. 4 zeigt einen Fig. 1 entsprechenden Längsschnitt durch einen abgewandelten Sengbrenner;
Fig. 5 zeigt ein Diagramm einer in Betracht kommenden Vorbehandlungsanlage.

Der in Fig. 1 als Ganzes mit 100 bezeichnete Sengbrenner umfaßt zwei untereinander gleiche keramische Platten 1,1', die mit den einander zugewandten ebenen Begrenzungsflächen 2,2' (Fig. 2) gegeneinandergesetzt sind. In den Begrenzungsflächen 2,2' sind über die Länge der feuerfesten Platten 1,1' durchgehende Vertiefungen 3,3' ausgebildet, die einander gegenüberliegen und zusammen einen durchgehenden, an den Enden offenen Sengkanal 10 mit einer geraden Achse bilden, der in einer Querebene den aus Fig. 2 ersichtlichen länglichen Querschnitt mit einer parallel zu der Längsrichtung des Querschnitts gelegenen, die Achse enthaltenden Symmetrieebene 4 hat. Die Höhe 21 des Sengkanals 10 senkrecht zur Symmetrieebene 4 (Fig. 2) beträgt etwa 8 bis 20 mm, in dem Ausführungsbeispiel etwa 12 mm. Die Länge 22 des Sengkanals 10 von der Stelle 17 an, an der die Düsenstrahlen die Symmetrieebene 4 treffen und wo die Zone 18 der sehr hohen Temperatur beginnt, bis zum Ende 10'' des Sengkanals 10 beträgt 100 bis 300 mm, in dem Ausführungsbeispiel 200 mm. Es ergibt sich bei der beschriebenen Ausbildung der Vorrichtung eine in Förderrichtung 6 der Garnfäden 5 ausgedehnte Behandlungszone, bei der die sehr hohen Temperaturen nur im Anfangsbereich gegeben sind, aber noch eine Nachwirkung durch das gemeinsame Passieren des Sengkanals 10 seitens der Teppichgarnfäden 5 und der durch die Verbrennung erzeugten heißen Gase gegeben ist. Im Bereich der Zone 18 sehr hoher Temperatur sind in den Begrenzungsebenen 2,2' in Querrichtung verlaufende Nuten 23 vorgesehen, die zur Turbulenzbildung in dem brennenden Gasgemischstrom dienen und die Temperaturverteilung in Querrichtung des Sengkanals 10 vergleichmäßigen. Die ebenen Begrenzungsflächen 2,2' liegen in der Symmetrieebene 4, in der eine Schar von parallel nebeneinanderliegenden Teppichgarnfäden 5 in einer zur Kanalrichtung parallelen Förderrichtung 6 in ihrer Längsrichtung durch den Sengkanal 10 hindurchförderbar ist. In dem Ausführungsbeispiel handelt es sich um sechs mit Querabstand nebeneinanderliegende Teppichgarnfäden 5. Die außerhalb des Sengbrenners 100 vorgesehenen Fördermittel für die Teppichgarnfäden 5 erlauben eine hohe Fördergeschwindigkeit von 300 bis 800 m/min, in dem Ausführungsbeispiel etwa 500 m/min.

Die feuerfesten Keramikplatten 1,1' sind jeweils in sie umgreifenden Blechgehäusen 7,7' untergebracht, deren Wandungen Abstand von der Außenseite der feuerfesten Keramikplatten 1,1' aufweisen, wobei der Zwischenraum mit isolierender Mineralwolle 8 ausgefüllt ist.

Die Keramikplatten 1,1' in ihren Gehäusen 7,7' sind an Bügeln 9,9' gehalten, die sich außenseitig der Gehäuse 7,7' zu beiden Seiten der Symmetrieebene 4 erstrecken und auf einer Seite außerhalb der Gehäuse 7,7' um eine sich paralalel zur Förderrichtung 6 erstreckende Gelenkachse 11 aneinander gelagert sind, um den die Gehäuse 7,7' in Richtung der Pfeile 12 aufklappbar sind.

Am Eingang 10' des Sengkanals 10 sind über dessen Breite sich erstreckende schrägstehende Gaskanäle 13,13' gebildet, deren Mittelebene mit der Symmetrieebene 4 bzw. den Teppichgarnfäden 5 einen Winkel α einschließen, der in dem Ausführungsbeispiel 30° beträgt. An der eingangsseitigen Stirnseite 14,14' der feuerfesten Keramikplatten 1,1' sind über die Breite des Sengkanals 10 verteilt dicht nebeneinander Gasgemischdüsen 15,15' mit Durchlässen in Gestalt von Bohrungen geringen Durchmessers vorgesehen, denen über sich über die Breite der feuerfesten Keramikplatten 1,1' erstreckende, aus Blech gebildete Zuführkammern 16,16' ein Brenngasgemisch zuführbar ist. Die aus den Brennerdüsen 15,15' austretenden in Fig. 1 durch ihre Mittellinien strichpunktiert nur angedeuteten Gasgemischstrahlen 19 passieren die Gasgemischkanäle 13,13' und treffen an einer Stelle 17 auf die Symmetrieebene 4, in der die Teppichgarnfäden 5 verlaufen. Das Gasgemisch wird in geeigneter Weise gezündet, so daß sich etwa vom Ende der Gasgemischkanäle 13 an in Förderrichtung 6 eine Zone 18 sehr hoher Temperatur einstellt, in der das Brenngasgemisch verbrennt. Die Teppichgarnfäden 5 werden im Gleichlauf mit der Gasströmung gemäß Fig. 1 von rechts nach links durch den Sengkanal 10 hindurchgefördert. Auf der Einlaufseite hat der Teppichgarnfaden 5 noch in Fig. 1 angedeutete Härchen 28. Die hervorstehenden Härchen 28 werden in der Zone 18 verdampft bzw. verbrannt oder zum Teil an den Grundfaden angeschmolzen, so daß an den Teppichgarnfäden 5 am Ausgang 10'' des Sengkanals 10 keine Härchen mehr vorhanden sind, die sich ohne weiteres bei der Weiterverarbeitung oder im Gebrauch des Teppichs lösen und zu Flusenbildung führen könnten.

Damit die in Förderrichtung 6 mit hoher Geschwindigkeit einlaufenden Garnfäden 5 nicht zu viel Falschluft in den Sengkanal 10 einschleppen, ist der lichte Querschnitt des Sengkanals 10 am Einlaß 10' durch in Querrichtung angebrachte Blenden 24 so weit beschränkt, daß die Garnfäden 5 so gerade noch ohne Berührung hindurchlaufen können.

Nach Verlassen des Sengkanals 10 werden die Teppichgarnfäden 5 mittels kräftig wirkender Luftstrahlen von anhaftenden Verbrennungsrückständen gereinigt und gleichzeitig gekühlt, wie es in Fig. 3 dargestellt ist. Hierzu sind vorzugsweise in einem Abstand 25 vom Ende 10" des Sengkanals 10 bis etwa 500 mm ober- und unterhalb der Teppichgarnfäden 5 Flachstrahldüsen 26 angeordnet. Der Luftstrahl 27 ist jeweils im spitzen Winkel β gegen die Förderrichtung 6 der Teppichgarnfäden 5 gerichtet. An Stelle von Luft kann auch ein Wasser-Luft-Gemisch verwendet werden. Es sind auch jedem einzelnen Teppichgarnfaden 5 umschließende Rundschlitzdüsen denkbar.

In Fig. 4 ist eine abgewandelte Ausführungsform eines Sengbrenners 100' dargestellt, bei der funktionell dem Sengbrenner 100 entsprechende Teile mit gleichen Bezugszahlen gekennzeichnet sind. Der Unterschied besteht nur darin, daß die Zuführkammern 16,16' in die Gehäuse 7,7' einbezogen sind und insbesondere die Gasgemischdüsen 15,15' so angeordnet sind, daß die Gasgemischstrahlen 19' parallel zu der Förderrichtung 6 gleichlaufend mit dieser gerichtet sind.

In Fig. 5 ist schematisch eine in Betracht kommende Vorbehandlungsanlage wiedergegeben, bei der der erfindungsgemäße Sengbrenner (sei es 100 nach Fig. 1, sei es 100' nach Fig. 4) mit einer Garnfixieranlage (Heatsetting-Anlage) kombiniert ist. Der einzelne Teppichgarnfaden 5 wird von einer Vorratsspule 30 abgespult, wobei in einem entsprechenden Trägergerüst ein Mehrfaches an Vorratsspulen vorhanden ist, wie Teppichgarnfäden 5 in dem betreffenden Sengbrenner 100 nebeneinander behandelt werden, um einen stillstandslosen Übergang zu gewährleisten.

Bei der bevorzugten Ausführungsform der Erfindung läuft der Teppichgarnfaden 5, wie in ausgezogenen Linien dargestellt, in einen Sengbrenner 100 oder 100' und dann eine für sich bekannte und daher nicht weiter beschriebene Heat-Setting-Anlage 200 ein, in der die Garndrehung fixiert und das Teppichgarn gebauscht wird. Anschließend wird der jeweilige Teppichgarnfaden 5 auf eine Vorratsspule 31 aufgewickelt.

Bei einer alternativen Ausführungsmöglichkeit läuft der Teppichgarnfaden 5 nach der Abwicklung von der Vorratsspule 30 zuerst durch die Heatsetting-Anlage 200 und passiert erst dann den Fig. 3 gestrichelt angedeuteten Sengbrenner 100 oder 100' der erfindungsgemäßen Art, um danach auf die Vorratsspule 31 aufgewickelt zu werden. Der Sengprozeß kann auch separat, d.h. ohne Heat-Setting-Anlage betrieben werden. Dabei läuft der Teppichgarnfaden 5 bzw. die Fadenschar von einem Spulengatter durch den Sengbrenner 100,100' zur Spulmaschine. Zweckmäßigerweise kann hierbei mit einer größeren Anzahl von Teppichgarnfäden 5 gearbeitet werden.

## Patentansprüche

1. Verfahren zur Vorbehandlung eines an seiner Oberfläche feine Härchen aufweisenden Spinnfaser-Teppichgarns vor seiner Verarbeitung zu dem Teppich, **dadurch gekennzeichnet,** daß der Teppichfaden der Länge nach mit einer hohen Geschwindigkeit durch eine Zone (18) hindurchbewegt wird, in der er an seiner Oberfläche während einer kurzen Einwirkungsdauer der Einwirkung einer im Verhältnis zu den charakteristischen Temperaturen des Teppichgarnmaterials sehr hohen Temperatur von 800 ° C bis 1700° C ausgesetzt wird.

2. Verfahren nach Anspruch 1, **dadurch gekennzeichnet,** daß eine flächige Teppichgarnschar durch mindestens eine längliche schmale, sich quer zu der Teppichgarnschar erstreckende Zone mit der hohen Temperatur hindurchbewegt wird.

3. Verfahren nach Anspruch 1, **dadurch gekennzeichnet,** daß die Temperatureinwirkung von beiden Seiten der flächigen Teppichgarnschar erfolgt.

4. Verfahren nach Anspruch 1, **dadurch gekennzeichnet,** daß der einzelne Teppichgarnfaden (5) durch eine ihn umschließende Wärmequelle hindurchgeführt wird.

5. Verfahren nach einem der Ansprüche 1 bis 4, **dadurch gekennzeichnet,** daß das Spinnfaser-Teppichgarn aus vollsynthetischem Material besteht.

6. Verfahren nach einem der Ansprüche 1 bis 5, **dadurch gekennzeichnet,** daß die Einwirkungszeit auf eine bestimmte Stelle des Teppichgarnfadens (5) drei bis fünfzig Millisekunden beträgt.

7. Verfahren nach Anspruch 1, **dadurch gekennzeichnet,** daß der Teppichgarnfaden (5) mit einer Geschwindigkeit von 300 bis 800 m/min durch die Zone (18) der Einwirkung der sehr hohen Temperatur hindurchgefördert wird.

8. Verfahren nach einem der Ansprüche 1 bis 7, **dadurch gekennzeichnet,** daß das Teppichgarn gesengt wird.

9. Verfahren nach einem der Ansprüche 1 bis 8, **dadurch gekennzeichnet,** daß das Teppichgarn einer Temperaturbehandlung mittels Laser unterzogen wird.

10. Verfahren nach einem der Ansprüche 1 bis 9, **dadurch gekennzeichnet,** daß das Teppichgarn vor der Temperaturbehandlung befeuchtet wird.

11. Verfahren nach einem der Ansprüche 1 bis 10, **dadurch gekennzeichnet,** daß das Teppichgarn nach der Temperaturbehandlung durch Aufblasen eines fluiden Mediums gekühlt und gereinigt wird.

12. Verfahren nach Anspruch 11, **dadurch gekennzeichnet,** daß das fluide Medium Luft oder ein Luft-Wasser-Gemisch ist.

13. Verfahren nach einem der Ansprüche 10 bis 12, **dadurch gekennzeichnet,** daß das Teppichgarn nach der Temperaturbehandlung zwecks Entfernung verbliebener Restfeuchte getrocknet wird.

14. Verfahren nach einem der Ansprüche 1 bis 13, **dadurch gekennzeichnet,** daß die Vorbehandlung des Teppichgarns unter Einwirkung der sehr hohen Temperatur mit einer einer Garnbehandlung nach dem Heat-Setting-Verfahren kombiniert wird.

15. Verfahren nach Anspruch 14, **dadurch gekennzeichnet,** daß die Vorbehandlung des Teppichgarns unter Einwirkung der sehr hohen Temperatur vor einer Garnbehandlung nach dem Heat-Setting-Verfahren stattfindet.

16. Die Verwendung des Verfahrens des Garnsengens zur Vorbehandlung von Spinnfaser-Teppichgarnen vor ihrer Verarbeitung zu dem Teppich.

17. Vorrichtung zur Durchführung des Verfahrens nach einem der Ansprüche 1 bis 16,
**dadurch gekennzeichnet,**
daß sie einen Sengbrenner (100,100') mit einem in einem Gehäuse (7,7') ausgebildeten, eine gerade Achse aufweisenden, an beiden Enden (10',10'') offenen Sengkanal (10) umfaßt, durch den mindestens ein Garnfaden (5) gestreckt in seiner Längsrichtung mit einer parallel zur Achse des Sengkanals (10) verlaufenden Förderrichtung (6) hindurchführbar ist,
und daß im Bereich des Eingangs (10') des Sengkanals (10) einander zu beiden Seiten des Garnfadens (5) gegenüberliegende Brennerdüsen (15,15') vorgesehen sind, deren Gasgemischstrahlen (19,19') auf den Garnfaden (5) einwirken .

18. Vorrichtung nach Anspruch 17, **dadurch gekennzeichnet,** daß die Zone (18), in der die hohe Temperatur herrscht, in Bewegungsrichtung des Teppichgarns eine Ausdehnung von höchstens zehn Zentimetern aufweist.

19. Vorrichtung nach Anspruch 17 oder 18, **dadurch gekennzeichnet,** daß die Gasgemischstrahlen (19') parallel zur Förderrichtung (6) gerichtet sind.

20. Vorrichtung nach Anspruch 17 oder 18, **dadurch gekennzeichnet,** daß die Gasgemischstrahlen (19) mit der Förderrichtung einen spitzen Winkel (α) bilden.

21. Vorrichtung nach Anspruch 20, **dadurch gekennzeichnet,** daß der Winkel (α) 0° bis 60° beträgt.

22. Vorrichtung nach einem der Ansprüche 17 bis 21, **dadurch gekennzeichnet,** daß die Gasgemischstrahlen (19,19') im wesentlichen in der gleichen Richtung verlaufen wie die Förderrichtung.

23. Vorrichtung nach einem der Ansprüche 17 bis 21, **dadurch gekennzeichnet,** daß die Gasgemischstrahlen in der entgegengesetzten Richtung verlaufen wie die Förderrichtung (6).

24. Vorrichtung nach einem der Ansprüche 17 bis 23, **dadurch gekennzeichnet,** daß Fördermittel vorgesehen sind, mittels derer der Garnfaden (5) mit einer Geschwindigkeit von 300 bis 800 m/min durch den Sengkanal (10) führbar ist.

25. Vorrichtung nach einem der Ansprüche 17 bis 24, **dadurch gekennzeichnet,** daß der Sengkanal (10) senkrecht zur Förderrichtung (6) einen länglichen Querschnitt mit einer Symmetrieebene (4) aufweist und mehrere Garnfäden (5,5,...) mit Querabstand voneinander in der Symmetrieebene (4) durch den Sengkanal (10) hindurchführbar sind.

26. Vorrichtung nach einem der Ansprüche 17 bis 25, **dadurch gekennzeichnet,** daß die Höhe (21) des Sengkanals (10) senkrecht zur Symmetrieebene (4) 8 bis 20 mm beträgt.

27. Vorrichtung nach einem der Ansprüche 17 bis 26, **dadurch gekennzeichnet,** daß die Länge (22) des Sengkanals (10) vom Auftreffpunkt (17) der Gasgemischstrahlen bis zum in Förderrichtung (6) gelegenen Ende (10'') des Sengkanals (10) 100 bis 300 mm beträgt.

28. Vorrichtung nach einem der Ansprüche 17 bis 27, **dadurch gekennzeichnet,** daß in den den Sengkanal (10) auf seinen Flachseiten begrenzenden Wandungen (2,2') quer zur Förderrichtung (6) verlaufende Nuten (23) ausgebildet sind.

29. Vorrichtung nach einem der Ansprüche 17 bis 28, **dadurch gekennzeichnet,** daß die Brennerdüsen (15,15') Durchlässe geringen Durchmessers aufweisen, die in einer zur Symmetrieebene (4) parallelen geraden, quer zur Förderrichtung (6) verlaufenden Linie angeordnet sind.

30. Vorrichtung nach einem der Ansprüche 17 bis 29, **dadurch gekennzeichnet,** daß am Eingang (10') des Sengkanals (10) Mittel (24) zur Verengung des Kanalquerschnitts auf das zum ungehinderten Durchlaß der Garnfäden (5) gerade noch erforderliche Maß vorgesehen sind.

31. Vorrichtung nach einem der Ansprüche 17 bis 30, **dadurch gekennzeichnet,** daß der Sengbrenner (100,100') in der Symmetrieebene (4) geteilt ist.

32. Vorrichtung nach Anspruch 31, **dadurch gekennzeichnet,** daß die beiden Hälften des Sengbrenners (100,100') um eine parallel zur Förderrichtung (6) außerhalb des Sengbrenners (100,100') verlaufende Achse (11) aufklappbar ist oder senkrecht zur Symmetrieebene (4) voneinander entfernbar sind.

33. Vorrichtung nach Anspruch 31 oder 32, **dadurch gekennzeichnet,** daß der Sengbrenner (100,100') durch zwei mit flachen Vertiefungen (3,3') versehene feuerfeste Platten (1,1') gebildet ist, die mit den offenen Seiten der Vertiefungen (3,3') einander zugewandt zusammengefügt sind, wobei die Vertiefungen (3,3') zusammen den Sengkanal (10) bilden.

34. Vorrichtung nach Anspruch 33, **dadurch gekennzeichnet,** daß die feuerfesten Platten (1,1') in Blechgehäusen (7,7') angeordnet und durch eine isolierende Hinterfütterung (8) von den Wandungen der Blechgehäuse (7,7') getrennt sind.

35. Vorrichtung nach einem der Ansprüche 17 bis 34, **dadurch gekennzeichnet,** daß das Gasgemisch den Brennerdüsen (15,15') unter einem solchen Druck zuführbar ist, daß die Verbrennung erst mit einem geringen Abstand nach den Brennerdüsen (15,15'), in Förderrichtung (6) gesehen, einsetzt.

36. Vorrichtung nach einem der Ansprüche 17 bis 35, **dadurch gekennzeichnet,** daß dem Sengbrenner (100,100') Düsen (26) nachgeschaltet sind, deren Strahlen (27) auf die Teppichgarnfäden (5) treffen und diese kühlen und von anhaftendem Material befreien.

37. Vorrichtung nach Anspruch 36, **dadurch gekennzeichnet,** daß die Strahlen (27) in einem Abstand (25) von bis etwa 500 mm in Förderrichtung (6) hinter dem Sengbrenner (100) auf die Teppichgarnfäden treffen.

38. Vorrichtung nach Anspruch 36 oder 37, **dadurch gekennzeichnet,** daß die Strahlen (27) in einem spitzen Winkel (β) auf die Teppichgarnfäden treffen.

39. Vorrichtung nach einem der Ansprüche 36 oder 37, **dadurch gekennzeichnet,** daß die Strahlen (27) der Förderrichtung (6) entgegengerichtet sind.

40. Vorrichtung nach einem der Ansprüche 17 bis 39, **dadurch gekennzeichnet,** daß der Sengbrenner (100,100') mit einer Teppichgarnfixieranlage (Heat-Setting-Anlage) (200) kombiniert ist.

41. Vorrichtung nach einem der Ansprüche 17 bis 40, **dadurch gekennzeichnet,** daß dem Sengbrenner (100) eine Teppichgarnfixieranlage (Heat-Setting-Anlage) (200) nachgeschaltet ist.

## Claims

1. A method of pretreating a spinnable fibre carpet yarn having fine hairs on its surface before conversion thereof to a carpet, characterised in that the carpet thread is moved lengthwise at high speed through a zone (18) in which its surface is subjected for a short time to the action of a very high temperature of 800°C to 1700°C compared with the characteristic temperatures of carpet yarn material.

2. A method according to claim 1, characterised in that a flat assemblage of carpet yarn is moved through at least one elongate narrow zone at the high temperature extending transversely to the carpet yarn assemblage.

3. A method according to claim 1, characterised in that the temperature acts on both sides of the flat carpet yarn assemblage.

4. A method according to claim 1, characterised in that the individual carpet yarn thread (5) is conveyed through a surrounding heat source.

5. A method according to any of claims 1 to 4, characterised in that the spinnable fibre carpet yarn consists of completely synthetic material.

6. A method according to any of claims 1 to 5, characterised in that the duration of action on a given place on the carpet yarn thread (5) is 3 to 50 milliseconds.

7. A method according to claim 1, characterised in that the carpet yarn thread (5) is conveyed at a speed of 300 to 800 m/min through the zone (18) of action of the very high temperature.

8. A method according to any of claims 1 to 7, characterised in that the carpet yarn is singed.

9. A method according to any of claims 1 to 8, characterised in that the carpet yarn is subjected to the temperature treatment by laser.

10. A method according to any of claims 1 to 9, characterised in that the carpet yarn is moistened before temperature treatment.

11. A method according to any of claims 1 to 10, characterised in that after the temperature treatment the carpet yarn is cooled and cleaned by blowing a fluid medium on to it.

12. A method according to claim 11, characterised in that the fluid medium is air or an air-water mixture.

13. A method according to any of claims 10 to 12, characterised in that the carpet yarn is dried after the temperature treatment in order to remove residual moisture.

14. A method according to any of claims 1 to 13, characterised in that pretreatment of the carpet yarn under the action of the very high temperature is combined with a yarn treatment by the heat-setting process.

15. A method according to claim 14, characterised in that pretreatment of the carpet yarn under the action of the very high temperature takes place before treatment of the yarn by the heat-setting process.

16. Use of the method of yarn singeing for pretreating spinnable fibre carpet yarn before conversion thereof to a carpet.

17. A device for working the method according to any of claims 1 to 6,
characterised in that
it comprises a singeing burner (100, 100') having a singeing channel (10) formed in a housing (7, 7'), having a straight axis and open at both ends (10', 10''), through which at least one yarn thread (5) stretched in its longitudinal direction is conveyable in a direction (6) parallel to the axis of the singeing channel (10), and
burner nozzles (15, 15') are provided opposite one another on both sides of the yarn thread (5) in the neighbourhood of the inlet (10') of the singeing channel (10) and the jets (19, 19') of gas mixture therefrom act on the yarn thread (5).

18. A device according to claim 17, characterised in that the zone (18) at the high temperature has an extent of not more than 10 centimetres in the direction of motion of the carpet yarn.

19. A device according to claim 17 or 18, characterised in that the gas mixture jets (19') are directed parallel to the conveying direction (6).

20. A device according to claim 17 or 18, characterised in that the gas mixture jets (19) are at an acute angle (α) to the conveying direction.

21. A device according to claim 20, characterised in that the angle (α) is 0° to 60°.

22. A device according to any of claims 17 to 21, characterised in that the jets of gas mixture (19, 19') extend substantially in the same direction as the conveying direction.

23. A device according to any of claims 17 to 21, characterised in that the gas mixture jets extend in the opposite direction to the conveying direction (6).

24. A device according to any of claims 17 to 23, characterised in that conveying means are provided for conveying the yarn thread (5) at a speed of 300 to 800 m/min through the singeing channel (10).

25. A device according to any of claims 17 to 24, characterised in that the singeing channel (20) at right angles to the conveying direction (6) has an elongate cross-section with a plane of symmetry (4), and a number of transversely spaced yarn threads (5, 5,...) are conveyable through the singeing channel (10) in the plane of symmetry (4).

26. A device according to any of claims 17 to 25, characterised in that the height (21) of the singeing channel (10) at right angles to the plane of symmetry (4) is 8 to 20 mm.

27. A device according to any of claims 17 to 26, characterised in that the length (22) of the singeing channel (10) from the point of impact (17) of the gas mixture jets to the end (10'') of the singeing channel (10) in the conveying direction (6) is 100 to 300 mm.

28. A device according to any of claims 17 to 27, characterised in that grooves (23) extending transversely to the conveying direction (6) are formed in the walls (2, 2') bounding the flat sides of the singeing channel (10).

29. A device according to any of claims 17 to 28, characterised in that the burner nozzles (15, 15') have small-diameter passages disposed in a straight line transversely to the conveying direction (6) and parallel to the plane of symmetry (4).

30. A device according to any of claims 17 to 29, characterised in that means (24) for narrowing the singeing channel cross-section to the amount just sufficient for unobstructed passage of the yarn threads are provided at the inlet (10') of the singeing channel (10).

31. A device according to any of claims 17 to 30, characterised in that the singeing burner (100, 100') is divided in the plane of symmetry (4).

32. A device according to claim 31, characterised in that the two halves of the singeing burner (100, 100') can be swung open around an axis (11) extending parallel to the conveying direction (6) outside the singeing burner (100, 100') or can be moved apart at right angles to the plane of symmetry (4).

33. A device according to claim 31 or 32, characterised in that the singeing burner (100, 100') is formed by two refractory plates (1, 1') provided with flat recesses (3, 3') and fitted together with the open sides of the recesses (3, 3') facing one another, the recesses (3, 3') together forming the singeing channel (10).

34. A device according to claim 33, characterised in that the refractory plates (1, 1') are disposed in sheet-metal housings (7, 7') and are separated from the walls of the sheet-metal housings (7, 7') by an insulating back lining (8).

35. A device according to any of claims 17 to 34, characterised in that the gas mixture is supplied to the burner nozzles (15, 15') at a pressure such that combustion occurs at only a short distance after the burner nozzles (15, 15') looking in the conveying direction (6).

36. A device according to any of claims 17 to 35, characterised in that the singeing burner (100, 100') is followed by nozzles (26), the jets (27) from which strike the carpet yarn threads (5) and cool them and free them from adhering material.

37. A device according to claim 36, characterised in that the jets (27) strike the carpet yarn threads at a distance (25) of up to about 500 mm behind the singeing burner (100) in the conveying direction (6).

38. A device according to claim 36 or 37, characterised in that the jets (27) strike the carpet yarn threads at an acute angle (β).

39. A device according to claim 36 or 37, characterised in that the jets (27) are directed in opposition to the conveying direction (6).

40. A device according to any of claims 17 to 39, characterised in that the singeing burner (100, 100') is combined with a carpet yarn fixing installation (heat-setting installation) (200).

41. A device according to any of claims 17 to 40, characterised in that the singeing burner (100) is followed by a carpet yarn fixing installation (heat-setting installation) (200).

## Revendications

1. Procédé de prétraitement d'un fil pour tapis avec poils fins de surface, avant de le travailler pour former le tapis,
caractérisé en ce que
le fil pour tapis est déplacé selon sa longueur à grande vitesse à travers une zone (18) dans laquelle il est exposé au niveau de sa surface, pendant une durée d'action courte, à l'effet d'une température très élevée par rapport aux températures caractéristiques de la matière d'un fil pour tapis, allant de 800°C à 1700°C.

2. Procédé selon la revendication 1,
caractérisé en ce qu'
un fil pour tapis, plat, est conduit à travers au moins une zone allongée, étroite, s'étendant transversalement au faisceau de fils pour tapis, et qui est à la température élevée.

3. Procédé selon la revendication 1,
caractérisé en ce que
l'action de la température se fait des deux côtés du faisceau de fils plat pour tapis.

4. Procédé selon la revendication 1,
caractérisé en ce que
chaque fils pour tapis (5) distinctif est conduit à travers une source de chaleur qui l'enveloppe.

5. Procédé selon l'une quelconque des revendications 1 à 4,
caractérisé en ce que
le fil à fibres filées pour tapis est en matière totalement synthétique.

6. Procédé selon l'une quelconque des revendications 1 à 5,
caractérisé en ce que
la durée d'action à un endroit défini du fil pour tapis (5) est de trois à cinquante millisecondes.

7. Procédé selon la revendication 1,
caractérisé en ce que
le fil pour tapis (5) est transporté à une vitesse de 300 à 800 m/min à travers la zone (18) d'action de la température très élevée.

8. Procédé selon l'une quelconque des revendications 1 à 7,
caractérisé en ce qu'
on gaze le fil pour tapis.

9. Procédé selon l'une quelconque des revendications 1 à 8,
caractérisé en ce qu'
on soumet le fil pour tapis à un traitement en température à l'aide d'un laser.

10. Procédé selon l'une quelconque des revendications 1 à 9,
caractérisé en ce qu'
on humidifie le fil pour tapis avant d'effectuer le traitement en température.

11. Procédé selon l'une quelconque des revendications 1 à 10,
caractérisé en ce qu'
après le traitement en température, on refroidit le fil pour tapis en soufflant un fluide et on nettoie.

12. Procédé selon la revendication 11,
caractérisé en ce que
le fluide est de l'air ou un mélange air/eau.

13. Procédé selon l'une quelconque des revendications 10 à 12,
caractérisé en ce que
le fil pour tapis est séché après le traitement en température pour enlever l'humidité résiduelle.

14. Procédé selon l'une quelconque des revendications 1 à 13,
caractérisé en ce que
le prétraitement du fil pour tapis est combiné sous l'action de la très forte température à un traitement du fil selon le procédé de thermodurcissage.

15. Procédé selon la revendication 14,
caractérisé en ce que
le prétraitement du fil pour tapis sous l'effet de la température très élevée se fait avant le traitement du fil après le procédé de thermodurcissage.

16. Application du procédé de gazage du fil pour le prétraitement des fils à fibres filées pour tapis avant leur travail pour donner le tapis.

17. Dispositif pour la mise en oeuvre du procédé selon l'une quelconque des revendications 1 à 16,
caractérisé en ce qu'
il comporte un brûleur de gazage (100, 100') comprenant un canal de gazage (10) réalisé dans un boîtier (7, 7'), ayant un axe (3) et qui est ouvert aux deux extrémités (10', 10"), dans lequel au moins un fil (5) est tendu dans sa direction longitudinale pour être transféré parallèlement à l'axe du canal (10) par un dispositif de transfert (6) et, au niveau de l'entrée (10') du canal de gazage (10), sur les deux côtés du fil (5), il y a des buses de brûleur (15, 15') opposées, dont les jets de mélange gazeux (19, 19') agissent sur le fil (5).

18. Dispositif pour la mise en oeuvre du procédé selon la revendication 17,
caractérisé en ce que
la zone (18) dans laquelle règne la température élevée présente dans la direction de déplacement du fil pour tapis, une extension au plus égale à dix centimètres.

19. Dispositif pour la mise en oeuvre du procédé selon la revendication 17 ou 18,
caractérisé en ce que
les jets de gaz mélangé (19') sont alignés parallèlement à la direction de transfert (6).

20. Dispositif selon la revendication 17 ou 18,
caractérisé en ce que
les jets de mélange gazeux (19) forment un angle aigu (α) avec la direction de transfert.

21. Dispositif selon la revendication 20,
caractérisé en ce que
l'angle (α) est compris entre 0° et 60°.

22. Dispositif selon l'une quelconque des revendications 17 à 21,
caractérisé en ce que
les jets de mélange gazeux (19, 19') sont essentiellement dirigés dans la même direction que la direction de transfert.

23. Dispositif selon l'une quelconque des revendications 17 à 21,
caractérisé en ce que
les jets de mélange gazeux se font dans la direction opposée à la direction de transfert (6).

24. Dispositif selon l'une quelconque des revendications 17 à 23,
caractérisé par
des moyens de transfert à l'aide desquels le fil (5) est conduit à travers le canal de gazage (10) à une vitesse de 300 à 800 m/min.

25. Dispositif selon l'une quelconque des revendications 17 à 24,
caractérisé en ce que
le canal de gazage (10) s'étend transversalement à la direction de déplacement (6) avec une section longitudinale ayant un plan de symétrie (4) et plusieurs fils (5, 5,...) avec un intervalle transversal, sont conduits dans le plan de symétrie (4) à travers le canal de gazage (10).

26. Dispositif selon l'une quelconque des revendications 17 à 25,
caractérisé en ce que
la hauteur (21) du canal de gazage (10) perpendiculairement au plan de symétrie (4) est compris entre 8 et 20 mm.

27. Dispositif selon l'une quelconque des revendications 17 à 26,
caractérisé en ce que
la longueur (22) du canal de gazage (10) entre le point d'impact (17) des jets de mélange gazeux jusqu'à l'extrémité (10") du canal (10), dans la direction de transfert (6) est comprise entre 100 et 300 mm.

28. Dispositif selon l'une quelconque des revendications 17 à 27,
caractérisé en ce que
dans les parois (2, 2') constituant les côtés plats du canal (10), transversalement à la direction de déplacement (6), il y a des rainures (23).

29. Dispositif selon l'une quelconque des revendications 17 à 28,
caractérisé en ce que
les buses de brûleur (15, 15') ont des passages de faible diamètre suivant une ligne droite parallèle au plan de symétrie (4) et dirigés transversalement à la direction de transfert (6) .

30. Dispositif selon l'une quelconque des revendications 17 à 29,
caractérisé en ce que
l'entrée (10') du canal (10) comporte des moyens (24) pour réduire la section du canal à une dimension nécessaire pour le passage non obstrué du fil (5).

31. Dispositif selon l'une quelconque des revendications 17 à 30,
caractérisé en ce que
le brûleur de gazage (100, 100') est divisé par le plan de symétrie (4).

32. Dispositif selon la revendication 31,
caractérisé en ce que
les deux moitiés du brûleur de gazage (100, 100') peuvent s'ouvrir par rabattement autour d'un axe (11) parallèle à la direction de transfert (6), passant à l'extérieur du brûleur (100, 100'), ou perpendiculairement au plan de symétrie (4).

33. Dispositif selon la revendication 31 ou 32,
caractérisé en ce que
le brûleur (100, 100') est formé par deux plaques (1, 1') réfractaires munies de deux cavités plates (3, 3'), ces plaques se réunissant avec les côtés ouverts des cavités (3, 3') et les cavités (3, 3') forment en réunion le canal de gazage (10).

34. Dispositif selon la revendication 33,
caractérisé en ce que
les plaques réfractaires (1, 1') sont placées dans des boîtiers en tôle (7, 7') et sont séparées par une garniture arrière isolante (8) des parois du boîtier en tôle (7, 7').

35. Dispositif selon l'une quelconque des revendications 17 à 34,
caractérisé en ce que
le mélange gazeux est fourni aux buses de brûleur (15, 15') sous une pression telle que la combustion se produit seulement à une faible distance en aval des buses de brûleur (15, 15') dans la direction de transfert (6).

36. Dispositif selon l'une quelconque des revendications 17 à 35,
caractérisé en ce que
des buses (26) sont prévues en aval du brûleur de gazage (100, 100') dont les jets (27) rencontrent les fils pour tapis (5) et les refroidissent et les dégagent des matières qui s'y accrochent.

37. Dispositif selon la revendication 36,
caractérisé en ce que
les jets (27) rencontrent les fils pour tapis à une distance (25) de l'ordre de 500 mm, en aval des brûleurs (100) dans la direction de transfert (6).

38. Dispositif selon la revendication 36 ou 37,
caractérisé en ce que
les jets (27) rencontrent les fils pour tapis suivant un angle aigu (β).

39. Dispositif selon l'une des revendications 36 ou 37,
caractérisé en ce que
les jets (27) sont dirigés dans la direction opposée à la direction de transfert (6).

40. Dispositif selon l'une quelconque des revendications 17 à 39,
caractérisé en ce que
le brûleur de gazage (100, 100') est combiné à une installation de fixation du fil pour tapis (installation de thermodurcissage) (200).

41. Dispositif selon l'une quelconque des revendications 17 à 40,
caractérisé en ce qu'
une installation de fixation du fil pour tapis (installation de thermodurcissage) (200) est prévue en aval du brûleur de gazage (100).
